# EUROPÄISCHE PATENTSCHRIFT

(11) **EP 0 226 978 B1**
(45) Veröffentlichungstag und Bekanntmachung des Hinweises auf die Patenterteilung: **27.12.1991**
(21) Anmeldenummer: 86117330.0
(22) Anmeldetag: 12.12.1986
(51) Int. Cl.: H01J 5/38, H01J 61/36, H01K 1/38

(54) **Lampe mit einem Kolben aus hochkieselsäurehaltigem Glas**
Lamp having a glass bulb with a high silicic-acid content
Lampe à ampoule de verre en haute teneur d'acide silicique

(30) Priorität: 18.12.1985 DE 3544825
(43) Veröffentlichungstag der Anmeldung: 01.07.1987
(73) Patentinhaber: Patent-Treuhand-Gesellschaft für elektrische Glühlampen mbH, 81543 München (DE)
(72) Erfinder: Weiss, Werner, Dr., D-8901 Stadtbergen (DE)

(56) Entgegenhaltungen:
- FR-A- 2 073 526
- US-A- 2 193 640
- US-A- 3 420 944
- CHEMICAL ABSTRACTS, Band 83, Nr. 10, 8. September 1975, Seite 310, Nr. 83938z, Columbus, Ohio, US; SU-A-459 436 (K.S. KUTATELADZE et al.) 05-02-1975

## Beschreibung

Die Erfindung geht aus von einer Lampe mit einem Kolben aus hochkieselsäurehaltigem Glas und Stromzuführungen, die mittels Folien vakuumdicht in den Kolben eingeschmolzen sind, wobei der SiO₂-Gehalt des hochkieselsäurehaltigen Glases bei mindestens 96 Gew.-% liegt, und wobei zwischen jeder Folie und dem Kolbenglas eine Zwischenschicht aus Lotglas vorhanden ist.

Die Technik der vakuumdichten Einschmelzung von Stromzuführung in den Kolben mittels Folien wird vornehmlich bei Halogenglühlampen und Metallhalogenidentladungslampen angewendet. Üblicherweise werden dabei Kolben aus Quarzglas und Folien aus Molybdän verwendet.

Die Dichtheit der Einschmelzung zwischen der Molybdänfolie und dem Quarzglas läßt sich durch eine Zwischenschicht verbessern. Insbesondere ist es bekannt, auf die Molybdänfolie zum Schutz gegen Oxidation entweder eine dünne Metallschicht, z.B. aus Chrom, aufzudampfen (US-PS 3 420 944) oder ein Lotglas, z.B. aus Blei-Phosphor-Oxid (GB-PS 1 485 378), aufzutragen. Aus der FR-PS 961 730 ist außerdem bekannt, die großen Unterschiede im thermischen Ausdehnungskoeffizienten (A.K. ) zwischen Molybdän (A.K. 50 · 10⁻⁷ K⁻¹) und Quarzglas (A.K. 7 · 10⁻⁷ K⁻¹) durch eine oder mehrere Zwischenschichten von Gläsern mit hohem Boroxidgehalt, deren Ausdehnungskoeffizienten zwischen diesen beiden Extremwerten liegen, zu mildern.

Das Aufdampfen dünner Metallschichten ist jedoch mit hohen Kosten für Material und Realisierung des technischen Ablaufs verbunden, während das BleiPhosphor-Oxid-Glas für hohe Temperaturen ungeeignet ist. Ebenso sind auch die bezüglich des Ausdehnungskoeffizienten angepaßten Zwischengläser für hohe Temperaturen ungeeignet, darüber hinaus ist das Anbringen mehrerer Zwischenschichten sehr aufwendig.

Der Erfindung liegt die Aufgabe zugrunde, bei einer Lampe mit einem Kolben aus hochkieselsäurehaltigem Glas und Stromzuführungen, die mittels Folien vakuumdicht in den Kolben eingeschmolzen werden, und wobei zwischen jeder Folie und dem Kolbenglas eine Zwischenschicht aus Lotglas vorhanden ist, die Dichtheit der Einschmelzung zu verbessern.

Diese Aufgabe wird erfindungsgemäß dadurch gelöst, daß das Lotglas folgende Hauptbestandteile aufweist
SiO₂ 60 - 70 Gew.-%
Al₂O₃ 3 - 20 Gew.-%
K₂O 12 - 18 Gew.-%
und, abgesehen von geringen Verunreinigungen, frei von Na₂O ist.

Die erzielten Vorteile bestehen darin, daß die Zwischenschicht der Belastung durch Temperatur und chemische Einflüsse, wie sie bei Halogenlampen hoher Leistung auftreten, standhält und somit die Lebensdauer dieser Lampen verlängert wird. Das erfindungsgemäße Lotglas verhindert dabei nicht nur die Oxidation der Folien, sondern verbessert auch das Benetzungsvermögen und die Benetzungsgeschwindigkeit des Systems Quarzglas/Molybdän. Infolge des dadurch stark verbesserten Haftvermögens ist die fehlende Anpassung des thermischen Ausdehnungskoeffizienten bedeutungslos. Das Auftragen des Glaslots erfordert dabei keinerlei zusätzliche Vorbehandlung der Folie.

In einer bevorzugten Ausführung enthält das Lotglas folgende Hauptkomponenten
SiO₂ 66 Gew.-%
Al₂O₃ 18 Gew.-%
K₂O 15 Gew.-%

In dieser bevorzugten Ausführung läßt sich das Lotglas direkt aus Kalifeldspat kostengünstig gewinnen.

Besonders vorteilhaft wird das Lotglas in einer Menge von 5-10 mg/cm² auf die Folie aufgetragen. Eine geringere Menge könnte die vollständige Benetzung einer größeren zusammenhängenden Fläche auf der Folie nicht garantieren, eine größere Menge würde infolge der zunehmenden Schichtdicke die Dichtheit der Einschmelzung gefährden.

Die Erfindung soll im folgenden näher erläutert werden.
- Figur 1: zeigt eine einseitig gequetschte Halogenglühlampe entsprechend der Erfindung.
- Figur 2: zeigt eine zweiseitig gequetschte Metallhalogenidentladungslampe entsprechend der Erfindung.

In Figur 1 ist eine einseitig gequetschte Halogenglühlampe 1 hoher Leistung gezeigt. Im Kolben 2 aus Quarzglas ist die Wendel 3 an den zwei inneren Stromzuführungen 4 bzw. 5 befestigt. Die inneren Stromzuführungen 4 bzw. 5 sind über Molybdänfolien 6 bzw. 7 mit den äußeren Stromzuführungen 8 bzw. 9 verbunden. Die Wendel 3 ist aus Wolfram, die Stromzuführungen 4, 5, 8, 9 sind aus Molybdän hergestellt. Um im Bereich der Quetschung bei Betriebstemperaturen von mehr als 400 °C die Vakuumdichtheit zu gewährleisten, ist jeweils ein breiter Querstreifen in der Mitte der Folien 6, 7 mit einer ca. 20 µm dicken Schicht 10, 11 eines Lotglases gemäß der Erfindung versehen. Die Endbereiche der Folien 6, 7, in denen die Stromzuführungsdrähte 4, 5, 8, 9 enden, bleiben dabei von der Beschichtung ausgespart. Um die Sicherheit beim Betrieb zu erhöhen, kann der Kolben 2 von einem Außenkolben umgeben sein.

Ein Ausführungsbeispiel einer zweiseitig gequetschten Metallhalogenidentladungslampe 12 zeigt Fig. 2. Im Quarzglaskolben 13 sind zwei Elektroden 14, 15 an inneren Stromzuführungen 16, 17 befestigt, die mittels der Folien 18, 19 in die beiden Enden des Kolbens 13 eingeschmolzen sind. Die leitende Verbindung von den Folien 18, 19 nach außen erfolgt über die zwei äußeren Stromzuführungen 20, 21. Entsprechend dem ersten Ausführungsbeispiel ist auch hier die Dichtheit der Einschmelzung durch eine in der Mitte der Folien 18, 19 jeweils als Querstreifen angebrachte Schicht 22, 23 eines erfindungsgemäßen Lotglases gewährleistet.

Für die Herstellung der Schicht 10, 11; 22, 23 wird zunächst aus dem Lotglas und einem organischen Trägermaterial eine Suspension gebildet, die auf die bereits mit den Stromzuführungsdrähten 4, 5, 8, 9; 16, 17, 20, 21 bestückten Folien 6, 7; 18, 19 in neutraler Atmosphäre (N₂) aufgetragen wird. Während einer Trocknungszeit von ca. 1-2 Minuten verdampft das Suspensionsmittel, der Kolben 2; 13 und die Gestelle werden wie üblich auf ca. 2000 °C erhitzt und dann gequetscht. Während des Quetschvorgangs muß dabei das Lotglas schmelzflüssig auf der Folienoberfläche vorliegen, ohne jedoch von der Folie abzufließen. Die Viskosität des Lotglases darf daher weder zu niedrig, noch zu hoch sein.

Diese Bedingung wird insbesondere von zwei Lotgläsern erfüllt, die folgende Zusammensetzung (Angaben in Gew.-%) aufweisen.
Lotglas 1 besteht aus 15 % K₂O, 18 % Al₂O₃, Rest SiO₂.
Lotglas 2 besteht aus 16,1 % K₂O, 3,5 % Al₂O₃,
64,7 % SiO₂; darüber hinaus enthält es kompatible Komponenten, insbesondere Erdalkalioxide.

Lotglas 2 besitzt im Vergleich zu Lotglas 1 einen etwas niedrigeren Schmelzpunkt. Der Ausdehnungskoeffizient beider Lotgläser beträgt etwa 80 · 10⁻⁷ K⁻¹.

Die durch das Lotglas verbesserte Haftwirkung zwischen Molybdänfolie und Quarzglas läßt sich durch Messung des Benetzungswinkels eines Quarzglastropfens auf einer Molybdänfolie demonstrieren. Ohne die erfindungsgemäße Zwischenschicht aus Lotglas wurde - unabhängig von der Quarzglassorte und einer etwaigen Dotierung - ein Benetzungswinkel von ca. 100° gemessen. Das Auftragen der Zwischenschicht führt zu einer erheblichen Verbesserung der Benetzungseigenschaften; der Benetzungswinkel wurde durch beide Lotgläser auf etwa 45° reduziert.

## Patentansprüche

1. Lampe (1; 12) mit einem Kolben (2; 13) aus hochkieselsäurehaltigem Glas und Stromzuführungen (4, 5, 8, 9; 16, 17, 20, 21) die mittels Folien (6, 7; 18, 19) vakuumdicht in den Kolben (2; 13) eingeschmolzen sind, wobei der SiO₂-Gehalt des hochkieselsäurehaltigen Glases bei mindestens 96 Gew.-% liegt, und wobei zwischen jeder Folie (6, 7; 18, 19) und dem Kolbenglas eine Zwischenschicht (10, 11; 22, 23) aus Lotglas vorhanden ist, dadurch gekennzeichnet, daß das Lotglas folgende, in Gewichtsprozent angegebene Hauptbestandteile aufweist:
SiO₂ 60-70 %, Al₂O₃ 3-20 %, K₂O 12-18%
und, abgesehen von geringen Verunreinigungen, frei von Na₂O ist.

2. Lampe nach Anspruch 1, dadurch gekennzeichnet, daß das Lotglas folgende Hauptkomponenten enthält:
SiO₂ 66 %, Al₂O₃ 18 %, K₂O 15 %.

3. Lampe nach einem der vorhergehenden Ansprüche, dadurch gekennzeichnet, daß das Lotglas in einer Menge von 5-10 mg/cm² auf die Folie (6, 7; 18, 19) aufgetragen ist.

## Claims

1. Lamp (1; 12) having a bulb (2; 13) of glass of a high silica content and having current supply leads (4, 5, 8, 9; 16, 17, 20, 21) which are fused vacuum-tightly into the bulb (2; 13) by means of foils (6, 7; 18, 19), the SiO₂ content of the glass of high silica content being at least 96% by weight and an intermediate layer (10, 11; 22, 23) of solder glass being present between each foil (6, 7; 18, 19) and the bulb glass, characterised in that the solder glass has the following main components, expressed in weight per cent:
SiO₂ 60-70 %, Al₂O₃ 3-20 %, K₂O 12-18 %
and, except for trace contaminants, is free from Na₂O.

2. Lamp according to Claim 1, characterised in that the solder glass contains the following main components:
SiO₂ 66 %, Al₂O₃ 18 %, K₂O 15 %.

3. Lamp according to one of the preceding claims, characterised in that the solder glass is applied to the foil (6, 7; 18, 19) in a quantity of 5-10 mg/cm².

## Revendications

1. Lampe (1 ; 12) comprenant une ampoule (2 ; 13) en verre à grande teneur en acide silicique et des entrées de courant (4, 5, 8, 9 ; 16, 17, 20, 21) qui sont scellées de manière étanche au vide dans l'ampoule (2 ; 13), au moyen de feuilles (6, 7 ; 18, 19), la teneur en SiO₂ du verre à grande teneur en acide silicique étant d'au moins 96 % en poids, une couche intermédiaire (10, 11 ; 22, 23) en verre de soudure étant présente entre chaque feuille (6, 7 ; 18, 19) et le verre de l'ampoule, caractérisée en ce que le verre de soudure présente les constituants principaux suivants indiqués en pourcentage en poids :
60 à 70 % de SiO₂, 3 à 20 % d'Al₂O₃, 12 à 18 % de K₂O,
et, indépendamment de faibles impuretés, est exempt de Na₂O.

2. Lampe suivant la revendication 1, caractérisée en ce que le verre de soudure contient les constituants principaux suivants :
66 % de SiO₂, 18 % d'Al₂O₃, 15 % de K₂O.

3. Lampe suivant l'une des revendications précédentes, caractérisée en ce que le verre de soudure est déposé sur les feuilles (6, 7 ; 18, 19) en une quantité de 5 à 10 mg/cm².
